# EUROPÄISCHE PATENTSCHRIFT

(11) **EP 0 906 453 B1**
(45) Veröffentlichungstag und Bekanntmachung des Hinweises auf die Patenterteilung: **22.08.2001**
(21) Anmeldenummer: 96919601.3
(22) Anmeldetag: 29.05.1996
(51) Int. Cl.: C22C 38/18, C21D 9/02

(54) **RELAXATIONSFESTE STAHLFEDER**
RELAXATION-RESISTANT STEEL SPRING
RESSORT D'ACIER RESISTANT AU RELACHEMENT

(43) Veröffentlichungstag der Anmeldung: 07.04.1999
(73) Patentinhaber: Datec Scherdel Datentechnik, Forschungs- und Entwicklungs-GmbH, 95615 Marktredwitz (DE)
(72) Erfinder: HEINKE, Joachim, D-95615 Marktredwitz (DE); WANKE, Klaus, D-95632 Wunsiedel (DE); ZEHENDNER, Otto, D-95168 Marktleuthen (DE)
(74) Vertreter: Voigt, Günter, Dipl.-Ing.
(86) Internationale Anmeldenummer: DE9600935
(87) Internationale Veröffentlichungsnummer: WO9745565

(56) Entgegenhaltungen:
- EP-A- 0 265 273
- EP-A- 0 368 638
- FR-A- 2 364 974
- GB-A- 2 210 299
- PATENT ABSTRACTS OF JAPAN vol. 6, no. 078 (C-102), 15.Mai 1982 & JP 57 013148 A (KOBE STEEL LTD.), 23.Januar 1982,
- PATENT ABSTRACTS OF JAPAN vol. 14, no. 232 (C-719), 17.Mai 1990 & JP 02 057637 A (NIPPON STEEL CORP.), 27.Februar 1990,
- PATENT ABSTRACTS OF JAPAN vol. 14, no. 559 (C [787] , 12.Dezember 1990 & JP 02 240240 A (AISIN SEIKI CO.LTD.), 25.September 1990,

## Beschreibung

Die Erfindung betrifft eine Stahlfeder, die bei relativ hohen Arbeitstemperaturen eine gute Relaxationsfestigkeit besitzt.

Bekannt sind Federn aus patentiert gezogenen Federstahldrähten bestehend aus unlegierten Kohlenstoffstählen. Solche Federn sind im wesentlichen frei von Zunder und Restschmutzteilchen, sind aber für Betriebstemperaturen von über 80 °C nur bedingt einsetzbar. Der Einsatz erfolgt mit stark reduzierten Arbeitsspannungen, deren Kompensation nur über eine höhere Einsatzmasse der Feder erfolgen kann, die bekanntlicher Weise aus wirtschaftlichen aber auch aus konstruktiven Gründen erhebliche Nachteile bringt. Hinsichtlich des Relaxationsverhaltens bei höheren Betriebstemperaturen zeigen Federn aus ölschlußvergüteten unlegierten Federstahl- und Ventilfederdrähten die gleichen Nachteile. Hinzu kommt, daß infolge der Ölschlußvergütung die Oberfläche mit Zunder oder Resten anderer Rückstände behaftet ist, sich bei der Federfunktion lösen und in sensiblen Arbeitsbereichen wie beispielsweise automatischen Getrieben und Kraftstoffeinspritzsystemen in Kraftfahrzeugen zu erheblichen Störungen oder zum gänzlichen Ausfall derartiger Aggregate führen können.

Zur Erhöhung des Relaxationsverhaltens bei höheren Arbeitstemperaturen ist der Einsatz von Federn aus CrV-, SiCr- und SiCrV - legierten Federstahldrähten bereits praxisbekannt. Hiermit lassen sich Grenztemperaturen von 160 °C realisieren. Diese legierten Stähle erfordern ebenfalls eine Ölschlußvergütung. Es treten also die gleichen Nachteile wie bei Federn aus unlegierten Federstählen auf., d.h., ebenfalls hier haften an der Oberfläche Reste von Zunder, der gelöst, infolge der Federfunktion, zu Ausfällen hochempfindlicher technischer Systeme führen kann. Ein weiterer wesentlicher Nachteil besteht darin, daß das bei der Vergütung entstandene martensitische Gefüge außerordentlich empfindlich beim Beizen oder einer Oberflächenbehandlung reagiert, die mit einer Wasserstoffdiffusion in den Federwerkstoff verbunden ist. Die sogenannte Wasserstoffversprödung, wie sie beim Beizen oder elektrolytischen Beschichten entsteht, führt zum vorzeitigen Ausfall des Federelementes und damit zur Funktionsmüdigkeit komplizierter und teurer Mechanismen. Neben diesen funktionellen Nachteilen haftet den Federn dieser Werkstoffgruppe ein wesentlicher technologischer Nachteil an. Nach dem Umformen müssen derartige Federelemente ohne Zeitverzug einer Entspannungsglühung (Anlassen) unterzogen werden. Treten hier Verzögerungen ein, bilden sich Eigenspannungsanrisse, die zum vorzeitigen Bruch des oder der Federelemente führen.

Zur Beseitigung dieser Nachteile sind Federn aus austenitichen nichtrostenden Federdrähten, beispielsweise der Sorte X 12 CrNi 17.7, entwickelt worden. Infolge des wesentlich höheren Legierungsaufwandes und der technologischen Besonderheiten entstehen jedoch unvertretbar hohe Materialkosten für die Federelemente.

Aus der JP-A-2057637 ist ein Draht bekannt, der austenitisiert und isotherm auf 250-500° C gehalten und dann zur Feder verformt wird. Die Haltetemperatur von 250-500° C führt zu einer sogenannten Bainitvergütung mit einem wenig duktilen Bainitgefüge. Ein nachfolgender Ziehvorgang, wie er zur Erhöhung der Zugfestigkeit an sich wünschenswert wäre, ist bei diesem Stand der Technik nicht möglich.

Aus der GB-A-2210299 und der EP-A-368638 ist es ferner bekannt, Federn aus ölschlußgehärtetem Federstahl, aus vergütetem Stahl zu formen oder aus dem ungehärteten Draht geformte Federn zu vergüten.

Der Erfindung liegt die Aufgabe zugrunde, eine hochfeste, bei erhöhten Betriebstemperaturen relaxationsbeständige Drahtfedern mit zunder- bzw. restschmutzfreier Oberfläche und relativ geringen Materialkosten zu schaffen.

Diese Aufgabe wird erfindungsgemäß mit den Merkmalen des Anspruchs 1 gelöst.

Vortailhafte Ausführungsbeispiele ergeben sich aus den Unteransprüchen.

Die Erfindung wird nachfolgend anhand zweier Ausführungsbeispiele näher erläutert.

### Beispiel 1:

Eine relaxationsfeste und warmfeste Zugfeder mit folgenden Abmessungen:

| | | |
|---|---|---|
| Drahtdurchmesser | | 3,6 mm |
| Federkörperdurchmesser | | 41,5 mm |
| Ungespannte Länge | Lₒ | 268 mm |
| Gespannte Federlänge | L₁ | 384 mm |
| | L2 | 570 mm |

wird hergestellt aus einem Walzstahl mit 8 mm Ø und folgender Zusammensetzung:

| | |
|---|---|
| 0,68 | Gewichtsprozente Kohlenstoff |
| 1,48 | Gewichtsprozente Silizium |
| 0,52 | Gewichtsprozente Chrom |
| 0,65 | Gewichtsprozente Mangan und stahltypische Begleitelemente. |

Dieser Walzstahl wird bei 900 °C austenitisiert, bei 540 °C isothermisch umgewandelt und nachfolgend an 3,6 mm kaltgezogen. Dabei wird eine Festigkeit Rm von 1900 N/mm² erreicht. Dieser Draht wird vollautomatisch zu einer Zugfeder mit vorstehend genannten Abmessungen umgeformt und anschließend bei 300 °C eine Stunde spannungsarm geglüht. Relaxationsverlust nach Prüfung auf L2 bei 145 °C
eine Stunde: 4,8 %

### Beispiel 2:

Ein weiteres Beispiel bezieht sich auf die Herstellung einer Schraubendruckfeder. Aus einem Walzstahl 5,5 mm Ø mit einer Zusammensetzung wie im Beispiel 1 wird eine analoge Wärme- und Kaltziehbehandlung bei der Zugfeder ausgeführt und eine Druckfeder für eine Kraftstoffeinspritzpumpe mit folgenden Federdaten erzeugt:

| | |
|---|---|
| Drahtdurchmesser | 1,4 mm |
| Außendurchmesser | 7,3 mm |
| Ungespannte Länge | 25,4 mm |

Relaxationsprüfung bei L₂ = 15,4 mm und 150 °C
zwölf Stunden: 3,5 %

## Patentansprüche

1. Relaxationsfeste Stahlfeder mit hoher Festigkeit, hergestellt aus einem Stahldraht mit der Zusammensetzung von
a.) 0,45 bis 0,85 Gewichtsprozenten Kohlenstoff,
0,2 bis 1,60 Gewichtsprozenten Silizium,
0,3 bis 1,50 Gewichtsprozenten Mangan,
0,4 bis 1,2 Gewischcsprozenten Chrom,
sowie wahlweise zusätzlich
b.) 0,05 bis 0,30 Gewichtsprozenten Vanadiumbeimengung und/oder
c.) 0,005 bis 0,05 Gewichtsprozenten Titan,
0,01 bis 0,2 Gewichtsprozenten Niob und/oder Tantal,
0,05 bis 0,5 Gewichtsprozenten Molybdän
d.) und/oder mit vollständiger oder teilweiser Ersetzung der Elemente Chrom und Silizium durch 0,003 bis 0,01 Gewichtsprozent Bor,
e.) sowie im übrigen Eisen und unvermeidliche Beimengungen,
wobei der erwähnte Stahldraht
f.) austenitisiert und nachfolgend isothermisch im Temperaturbereich zwischen 450 und 650° C wärmebehandelt,
g.) anschließend auf eine Zugfestigkeit von 1600 bis 2300 N/mm² bei einer Brucheinschnürung von mindestens 40 % gezogen,
h.) zu einer Feder kalt geformt und
i.) nachfolgend im Temperaturbereich von 200 bis 350° C spannungsarm geglüht worden ist.

2. Stahlfeder nach Anspruch 1, dadurch gekennzeichnet, daß sie schraubenförmige Gestalt aufweist.

3. Stahlfeder nach Anspruch 1 oder 2, dadurch gekennzeichnet, daß der mittlere Federkerndurchmesser gleich oder kleiner als das vierfache des Drahtdurchmessers ist.

4. Stahlfeder nach einem der Ansprüche 1 bis 3, dadurch gekennzeichnet, daß sie zur Erhöhung der Dauerhaltbarkeit kugelgestrahlt worden ist.

5. Stahlfeder nach einem der Ansprüche 1 bis 4, dadurch gekennzeichnet, daß sie durch überelastische Verformung wahlweise bei Raumtemperatur und/oder bei Temperaturen von bis zu 400° C vorgesetzt worden ist.

## Claims

1. High-strength, relaxation-resistant steel spring produced from a steel wire with the composition
a) 0.45 to 0.85 weight percent of carbon
0.2 to 1,60 weight percent of silicon
0.3 to 1.50 weight percent of manganese
0.4 to 1.2 weight percent of chromium
and selectably also
b) 0.05 to 0.30 weight percent of vanadium additional constituent and/or
c) 0.005 to 0.05 weight percent of titanium,
0.01 to 0.02 weight percent of niobium and/or tantalum
0.05 to 0.5 weight percent of molybdenum
d) and/or with complete or partial substitution of the elements chromium and silicon by
0.003 to 0.01 weight percent of boron
e) and the balance iron and unavoidable additional constituents,
wherein the said steel wire has been
f) austenitised and then isothermally thermally treated in the temperature range between 450 and 650°C,
g) subsequently drawn to a tensile strength of 1600 to 2300 N/mm² with a contraction of at least 40% in breakage,
h) cold-formed into a spring and
i) subsequently stress-free annealed in the temperature range of 200 to 350°C.

2. Steel spring according to claim 1, characterised in that it has a helical form.

3. Steel spring according to claim 1 or 2, characterised in that the mean spring core diameter is equal to or less than quadruple the wire diameter.

4. Steel spring according to one of claims 1 to 3, characterised in that it has been shot-peened for increase in service life.

5. Steel spring according to one of claims 1 to 4, characterised in that it has been preset by deformation beyond the elastic limit selectably at room temperature and/or at temperatures up to 400°C.

## Revendications

1. Ressort d'acier résistant à la relaxation, ayant une grande solidité, fabriqué à partir d'un fil d'acier dont la composition est
a) 0,45 à 0,85 % en poids de carbone,
0,2 à 1,60 % en poids de silicium,
0,3 à 1,5 % en poids de manganèse,
0,4 à 1,2 % en poids de chrome,
additionné au choix de
b) 0,05 à 0,30 % en poids de vanadium et/ou,
c) 0,005 à 0,05 % en poids de titane,
0,01 à 0,2 % en poids de niobium et/ou de tantale,
0,05 à 0,9 % en poids de molybdène,
d) et/ou, en remplaçant complètement ou partiellement les éléments chrome et silicium
par 0,003 à 0,01% en poids de bore,
e) ainsi que, pour le reste, de l'acier et des additifs inévitables,
étant précisé que le fil d'acier mentionné
f) est austénitisé puis traité à chaud de façon isothermique à une température comprise entre 450° et 650° C,
g) est ensuite tréfilé à une résistance à la traction d'au moins 40% avec une striction à la rupture,
h) est formé à froid pour constituer un ressort,
i) est ensuite soumis à un recuit léger de stabilisation à une température comprise entre 200° et 350° C.

2. Ressort d'acier selon la revendication 1 **caractérisé en ce qu**'il est constitué d'un ressort à boudin.

3. Ressort d'acier selon les revendications 1 ou 2 **caractérisé en ce que** le diamètre moyen du noyau du ressort est égal ou plus petit que le quadruple du diamètre du fil d'acier.

4. Ressort d'acier selon l'une des revendications 1 à 3 **caractérisé en ce que** en vue d'accroître sa durabilité, le ressort a subi un grenaillage.

5. Ressort d'acier selon l'une des revendications 1 à 4 **caractérisé en ce qu**'il est précontraint par une déformation élastique au choix à la température ambiante et/ou à une température pouvant atteindre 400°C.
